# EUROPÄISCHE PATENTSCHRIFT

(11) **EP 1 129 791 B1**
(45) Veröffentlichungstag und Bekanntmachung des Hinweises auf die Patenterteilung: **28.12.2005**
(21) Anmeldenummer: 01103042.6
(22) Anmeldetag: 09.02.2001
(51) Int. Cl.: B05D 7/24, B05D 3/14, B05D 5/08

(54) **Verfahren zur Herstellung von antiadhäsiven Beschichtungen**
Process for manufacturing anti-adhesive coatings
Procédé pour fabriquer des revêtements antiadhésifs

(30) Priorität: 01.03.2000 DE 10009856
(43) Veröffentlichungstag der Anmeldung: 05.09.2001
(73) Patentinhaber: tesa AG, 20253 Hamburg (DE)
(72) Erfinder: Görbig, Olaf, Dr., 22457 Hamburg (DE)

(56) Entgegenhaltungen:
- EP-A- 0 841 140
- EP-A- 0 949 013
- US-A- 5 112 025

## Beschreibung

Die Erfindung betrifft ein Verfahren zur Herstellung von antiadhäsiven Beschichtungen auf einem bahnförmigen Material und die Verwendung der antiadhäsiven Beschichtungen, insbesondere bei Klebebändem.

Gegenüber Haftklebmassen antiadhäsive Schichten werden auf bahnförmigen Materialien, beispielsweise auf Klebebändern oder Trennmaterialien, eingesetzt, um eine ausreichende Reversibilität einer Verklebung zu erzielen.
Bei Klebebändern ist dies häufig besonders problematisch, da im allgemeinen spezielle Trennkräfte und rückstandsfreies Ablösen zwischen Klebmasse und Trägerrückseite beziehungsweise Trennmaterial gefordert werden. Zudem soll in vielen Fällen kein Materialübertrag, insbesondere kein Silikonübertrag, von der gegenüber Haftklebmassen antiadhäsiven Beschichtung auf die Klebmasse stattfinden.

Zur Herstellung von gegenüber Haftklebmassen antiadhäsiven Schichten auf bahnförmigen Materialien, insbesondere auf Rückseiten von Klebebändern, werden unterschiedliche Verfahren eingesetzt.

Gegenüber Haftklebmassen antiadhäsive Schichten können zum Beispiel als naßchemische Beschichtung aus Lösung (Lösungsmittel oder Wasser) aufgebracht werden, wobei eine anschließende Trocknung und/oder Vernetzung notwendig ist. Diese Vemetzung kann beispielsweise thermisch oder durch Strahlung erfolgen.

Die Nachteile der herkömmlichen Verfahren zum Aufbringen von gegenüber Haftklebmassen antiadhäsiven Schichten liegen vor allem darin, daß in vielen Fällen Lösemittel verwendet werden.

Die Verwendung von gegenüber Haftklebmassen antiadhäsiven Schichten, die naßchemisch aufgebracht werden, bringt in der Regel hohe Kosten mit sich, da die Ausrüstung des bahnförmigen Materials mit einem Primer einen kompletten zusätzlichen Beschichtungsvorgang bedeutet. Außerdem sind einige gegenüber Haftklebmassen antiadhäsive Schichten unter Umwelt- und Gesundheitsaspekten als bedenklich einzustufen, insbesondere weil zur naßchemischen Beschichtung Lösungsmittel notwendig sind.

Ein weiteres Problem besteht dann, wenn eine bestimmte Trennkraft, zum Beispiel eines Klebefilms auf seiner eigenen Rückseite mit keinem der bekannten Verfahren wirtschaftlich erzielt werden kann.

Zudem zeigen die derart hergestellten gegenüber Haftklebmassen antiadhäsiven Schichten im allgemeinen einen Materialübertrag auf die Klebemasse, die mit ihnen in Kontakt kommt.

Die Niederdruckplasmapolymerisation wird nicht zur Herstellung von gegenüber Haftklebmassen antiadhäsiven Schichten auf bahnförmigen Materialien angewendet, obwohl bereits eine Vielzahl unterschiedlicher Anwendungen für ähnliche Niederdruckplasma-Prozesse existieren. Beispiele sind die Beschichtung von Kunststoffflaschen mit Permeationssperrschichten beziehungsweise die Kratzfestbeschichtung von Kunststoffoberflächen.

Aufgabe der Erfindung ist es, die Nachteile des Standes der Technik zu vermeiden, zumindest zu vermindern. Insbesondere ist es die Aufgabe der Erfindung, auf der Oberfläche von bahnförmigen Materialien, die zur Herstellung von Klebebändern oder Trennmaterialien bestimmt sind, eine deutliche Haftungsverminderung von Klebmassen zu erreichen, wobei die Haftungsverminderung langzeitstabil sein muß, keine Lösungsmittel eingesetzt werden sollen und das Verfahren und die gegenüber Haftklebmassen antiadhäsiven Schichten gesundheitlich und unter Umweltaspekten unbedenklich sein sowie keinen Materialtransfer auf die mit ihnen in Kontakt gebrachten Klebmassen aufweisen sollen.

Gelöst wird die Aufgabe durch ein Verfahren zur Herstellung von antiadhäsiven Schichten auf einem bahnförmigen Material, wie es näher im Hauptanspruch gekennzeichnet ist. Gegenstand der Unteransprüche sind besonders vorteilhafte Ausführungsformen des Verfahrens. Des weiteren umfaßt die Erfindung die Verwendung der antiadhäsiven Schichten.

Demgemäß betrifft die Erfindung ein Verfahren zur Herstellung von antiadhäsiven Schichten auf einem bahnförmigen Material, die mittels Niederdruckplasmapolymerisation auf das bahnförmige Material aufgebracht werden, indem das bahnförmige Material kontinuierlich durch eine Plasmazone geführt wird, in der ein Niederdruckplasma vorhanden ist.

Wichtige Prozeßparameter, die den Prozeß der Abscheidung der gegenüber Haftklebmassen antiadhäsiven Schichten und damit die Schichteigenschaften steuern, sind die eingesetzten Verbindungen zur Bildung des Niederdruckplasmas beziehungsweise der Träger oder die Zusatzgase, der Gas- beziehungsweise Gasgemischdruck während der Beschichtung und die eingesetzte elektrische Entladung zur Plasmaanregung. Die Variation der Prozeßparameter dient zur Optimierung und zur Anpassung der gegenüber Haftklebmassen antiadhäsiven Schichten an die technischen Randbedingungen im jeweiligen Anwendungsfall.

Vorzugsweise wird bei einem Gasdruck oder Gasgemischdruck von 10⁻³ bis 20 mbar beschichtet.

Vorteilhaft ist, wenn sich die Abwickelstation des bahnförmigen Materials, die Aufwickelstation und die Plasmazone in einer Vakuumkammer befinden (batch-Betrieb) oder das bahnförmige Material mittels Vakuumschleusen durch die Plasmazone geführt wird, was als sogenannter Air-to-Air-Betrieb bezeichnet wird.

Zur Bildung des Niederdruckplasmas werden siliziumorganische Verbindungen wie Hexamethyldisiloxan, Hexamethyldisilazan und/oder Tetraethylorthosilikat oder perfluorierte Kohlenwasserstoffe wie Perfluomonan und/oder Perfluorpropen oder Gemische wie Hexamethyldisiloxan mit Trifluormethan und/oder Tetrafluormethan eingesetzt.

Als Träger- oder Zusatzgase werden vorzugsweise nicht-polymerisierbare Gase wie Edelgase und/oder Stickstoff eingesetzt.
Zusatz- und Trägergase werden eingesetzt, um die Schichtabscheidung zu steuern und insbesondere die Gleichmäßigkeit und die Stabilität des Plasmas zu steigern.

Als bahnförmige Materialien werden Kunststoffolien, Schaumträger, Gewebeträger, Vliesträger oder Papierträger eingesetzt.

Als besonders vorteilhaft hat sich die Verwendung der mittels des erfindungsgemäßen Verfahrens hergestellten gegenüber Haftklebmassen antiadhäsiven Schichten bei einseitigen Klebebändern zur Haftungsverminderung als Rückseitenbeschichtung des Trägers herausgestellt. Ebenfalls besonders geeignet sind diese auf dem Trennmaterial, das zur Abdeckung der Klebebeschichtung eingesetzt wird.

Zur Plasmaanregung können verschiedene Formen der elektrischen Entladung genutzt werden. Vorzugsweise geschieht dies durch kHz-, MHz- oder GHz-Entladung. Entscheidend für die Auswahl der Anregungsform sind die verfahrenstechnischen Randbedingungen, zum Beispiel notwendige Beschichtungsgeschwindigkeit oder Gasgemischdruck, während der Beschichtung.

Ein besonderer Vorteil des Verfahrens im Vergleich zum Stand der Technik ist die Möglichkeit, den Prozeß der Schichtabscheidung und damit die gegenüber Haftklebmassen antiadhäsive Wirkung der Beschichtungen durch Variation der Prozeßparameter steuern zu können. Dies ermöglicht eine optimale Anpassung der Schichteigenschaften an den jeweiligen Anwendungsfall.

Ein weiterer Vorteil des neuartigen Verfahrens ist der Verzicht auf Lösungsmittel und die Möglichkeit, den Einsatz von Stoffen, die unter Gesundheits- oder Umweltaspekten bedenklich sind, zu vermeiden.

Ein wesentlicher Vorteil der mit dem Verfahren hergestellten gegenüber Haftklebmassen antiadhäsiven Schichten ist die Tatsache, daß kein Materialtransfer von der gegenüber Haftklebmassen antiadhäsiven Schicht auf die damit in Kontakt gebrachte Klebmasse stattfindet.

Außerdem ist die thermische Belastung der bahnförmigen Materialien aufgrund des eingesetzten Niederdruckplasmas gering, so daß insbesondere temperaturempfindliche Materialien wie Polyethylen, Polypropylen oder Schäume ohne Schädigung beschichtet werden können.

Ein weiterer Vorteil ist die hohe Langzeitstabilität der neuartigen gegenüber Haftklebmassen antiadhäsiven Schichten, da diese aufgrund des neuartigen Verfahrens hochvemetzt und thermisch stabil sind.

Die mittels Plasmapolymerisation geformten antiadhäsiven Beschichtungen insbesondere für Klebebandrückseiten und Trennmaterialien sind demgemäß lösemittelfrei hergestellt, zeigen gegenüber Haftklebmassen keinen Übergang von Material.

Im folgenden sollen besonders vorteilhafte Ausführungsformen des erfindungsgemäßen Verfahrens dargestellt werden, ohne diese damit unnötig einschränken zu wollen.

Es zeigen die
- Figur 1: den Aufbau einer erfindungsgemäßen Vakuumbeschichtungsanlage und
- Figur 2: eine alternative Anordnung der Elektroden aus Figur 1.

Gemäß Figur 1 wird das bahnförmige Material 1 von einer Abwickelstation 2 durch die Plasmabeschichtungszone 3 bewegt. In der Plasmabeschichtungszone 3, die durch Begrenzungen 8 vom Rest der Vakuumkammer 7 getrennt ist, werden die zur Bildung des Niederdruckplasmas erforderlichen Verbindungen über eine Zufuhr 4 eingeleitet. Die Plasmaanregung und damit die Fragmentierung der Verbindungen erfolgt über ein hochfrequentes Wechselfeld, das zwischen den Elektroden 5 und 6 angelegt ist. Elektrode 5 ist als geerdete Kühlwalze ausgeführt und dient damit zugleich dem Transport des bahnförmigen Materials 1. Schließlich wird das bahnförmige Material 1 nach der Beschichtung einer Aufwickelstation 9 zugeführt.

Eine alternative Anordnung der Elektroden 10, 11 zeigt Figur 2. In dieser sind beide Elektroden 10, 11 flächig ausgeformt, und das bahnförmige Material 1 wird berührungsfrei durch den Elektrodenspalt geführt.

Die Auswahl der jeweiligen Elektrodenanordnung hängt vom speziellen Anwendungsfall ab. Bei einer Plasmaanregung mittels GHz-Entladung sind die Elektroden durch entsprechende GHz-Einkopplungen zu ersetzen.

Schließlich wird das erfindungsgemäße Verfahren beispielhaft erläutert, ohne dieses aber auch hiermit unnötig einschränken zu wollen.

### Beispiel

Auf eine Polyesterfolie, transparent, 500 mm breit und mit einer Dicke von 25 µm, wird eine gegenüber Haftklebmassen antiadhäsive Schicht mittels Niederdruckplasmapolymerisation aufgebracht. Die Beschichtung erfolgt in einer Anlage entsprechend Figur 1 mit einem Hexamethyldisiloxan-Fluß von 10 g/h bei einem Prozeßdruck von 1 mbar. Die Folie wird mit einer Geschwindigkeit von 10 m/min durch die Plasmazone (Länge 200 mm) geführt, so daß sich eine Beschichtungszeit von 1,2 s ergibt. Die Plasmaanregung erfolgt mittels kHz-Entladung.

Die Güte der gegenüber Haftklebmassen antiadhäsiven Schicht wird in einer Trennkraftprüfung untersucht. Zu diesem Zweck wird ein doppelseitiges Testklebeband, welches aus einem geschäumten Träger besteht und mit einer Acrylat-Haftklebmasse ausgestattet ist, in einer Breite von 2 cm auf die mit der erfindungsgemäß hergestellten gegenüber Haftklebmassen antiadhäsiven Schicht versehenen Folie geklebt, auf der Rückseite mit einer PVC-Folie verstärkt und angerollt (80 mm Durchmesser, 2 kg Gewicht, wird mit ca. 10 m/min fünf mal über den Klebstreifen hin- und hergerollt).

Die Prüfung der Trennkraft zwischen Testklebeband und der gegenüber Haftklebmassen antiadhäsiven Schicht erfolgt mittels einer Zugkraftmaschine bei einer Geschwindigkeit von 300 mm/min im Winkel von 180°. Die Trennkraft zwischen dem Testklebeband und der erfindungsgemäß mit einer gegenüber Haftklebmassen antiadhäsiven Schicht versehenen Folie beträgt 0,52 N/cm. Die gegenüber Haftklebmassen antiadhäsive Wirkung liegt in diesem Beispiel damit unter dem Bereich, der mit herkömmlichen Carbamat-Lacken erreicht wird und wie sie auf Klebebandrückseiten gefordert werden.

## Patentansprüche

1. Verfahren zur Herstellung von antiadhäsiven Schichten auf einem bahnförmigen Material
ausgewählt aus Kunststofffolien, Schaumträgem, Gewebeträgem, Vliesträgem oder Papierträgern, **dadurch gekennzeichnet, dass**
die antiadhäsiven Schichten mittels Niederdruckplasmapolymerisation auf das bahnförmige Material aufgebracht werden, indem das bahnförmige Material kontinuierlich durch eine Plasmazone geführt wird, in der ein Niederdruckplasma vorhanden ist, wobei
zur Bildung des Niederdruckplasmas siliziumorganische Verbindungen wie Hexamethyldisiloxan, Hexamethyldisilazan und/oder Tetraethylorthosilikat oder perfluorierte Kohlenwasserstoffe wie Perfluornonan und/oder Perfluorpropen oder Gemische von siliziumorganischen Verbindungen mit perfluorierten Kohlenwasserstoffen wie Hexamethyldisiloxan mit Trifluormethan und/oder Tetrafluormethan eingesetzt werden.

2. Verfahren nach Anspruch 1, **dadurch gekennzeichnet, dass**
bei einem Gasdruck oder Gasgemischdruck von 10⁻³ bis 20 mbar beschichtet wird.

3. Verfahren nach Anspruch 1 und 2, **dadurch gekennzeichnet, dass**
das Niederdruckplasma durch elektrische Entladung, insbesondere kHz-, MHz- oder GHz-Entladung, erzeugt wird.

4. Verfahren nach Anspruch 1 bis 3, **dadurch gekennzeichnet, dass**
sich die Abwickelstation des bahnförmigen Materials, die Aufwickelstation und die Plasmazone in einer Vakuumkammer befinden.

5. Verfahren nach Anspruch 1 bis 4, **dadurch gekennzeichnet, dass**
das bahnförmige Material mittels Vakuumschleusen durch die Plasmazone geführt wird.

6. Verfahren nach Anspruch 1 bis 5 **dadurch gekennzeichnet, dass**
als Träger- oder Zusatzgase nicht-polymerisierbare Gase wie Edelgase und/oder Stickstoff eingesetzt werden.

7. Verfahren nach Anspruch 1 bis 6 **dadurch gekennzeichnet, dass**
die antiadhäsiven Schichten bei einseitigen Klebebändern als Rückseitenbeschichtung des Trägers oder des zur Abdeckung der Klebebeschichtung eingesetzten Trennmaterials verwendet werden.

## Claims

1. Process for producing antiadhesive layers on a web-form material, selected from polymer films, foam backings, woven backings, nonwoven backings, or paper backings, **characterized in that** the antiadhesive layers are applied to the web-form material by means of low pressure plasma polymerization by guiding the web-form material continuously through a plasma zone containing a low pressure plasma, the low pressure plasma being formed using organosilicon compounds such as hexamethyldisiloxane, hexamethyldisilazane and/or tetraethyl orthosilicate, or perfluorinated hydrocarbons such as perfluorononane and/or perfluoropropene, or mixtures of organosilicon compounds with perfluorinated hydrocarbons, such as hexamethyldisiloxane with trifluoromethane and/or tetrafluoromethane.

2. The process as claimed in Claim 1, **characterized in that** coating is carried out at a gas pressure or gas mixture pressure of from 10⁻³ to 20 mbar.

3. The process as claimed in Claim 1 or 2, **characterized in that** the low pressure plasma is generated by electrical discharge, especially kHz, MHz or GHz discharge.

4. The process as claimed in any of Claims 1 to 3, **characterized in that** the unwind station of the web-form material, the winding station and the plasma zone are located in a vacuum chamber.

5. The process as claimed in any of Claims 1 to 4, **characterized in that** the web-form material is guided through the plasma zone by means of vacuum locks.

6. The process as claimed in any of Claims 1 to 5, **characterized in that** unpolymerizable gases such as noble gases and/or nitrogen are used as carrier gases or additive gases.

7. Process according to any of Claims 1 to 6, **characterized in that** the antiadhesive layers are used in connection with single-sided adhesive tapes as reverse face coating of the backing or of the release material used to line the adhesive coating.

## Revendications

1. Procédé de fabrication de couches antiadhésives sur un matériau en forme de bande choisi parmi des feuilles de plastique, des supports expansés, des supports textiles, des supports non tissés ou des supports de papier, **caractérisé en ce que** les couches antiadhésives sont appliquées sur le matériau en forme de bande par polymérisation plasma à basse pression, **en ce que** le matériau en forme de bande est guidé de manière continue dans une zone de plasma dans laquelle se trouve un plasma à basse pression, et dans lequel on met en oeuvre, pour la formation du plasma à basse pression, des composés organosiliciques tels que de l'hexaméthyldisiloxane, de l'hexaméthyldisilazane et/ou de l'orthosilicate de tétraéthyle, ou des hydrocarbures perfluorés comme le perfluorononane et/ou le perfluoropropène ou des mélanges de composés organosiliciques avec des hydrocarbures perfluorés, comme de l'hexaméthyldisiloxane avec du trifluorométhane et/ou du tétrafluorométhane.

2. Procédé selon la revendication 1, **caractérisé en ce que** l'on opère le revêtement à une pression de gaz un une pression de mélange de gaz de 10⁻³ à 20 mbars.

3. Procédé selon les revendications 1 et 2, **caractérisé en ce que** le plasma à basse pression est produit par une décharge électrique, en particulier une décharge de kHz, de MHz ou de GHz.

4. Procédé selon les revendications 1 à 3, **caractérisé en ce que** le poste de dévidage du matériau en forme de bande, le poste de bobinage et la zone de plasma se trouvent dans une chambre sous vide.

5. Procédé selon les revendications 1 à 4, **caractérisé en ce que** le matériau en forme de bande est guidé dans la zone de plasma via des sas sous vide.

6. Procédé selon les revendications 1 à 5, **caractérisé en ce que** l'on met en oeuvre en tant que gaz porteurs ou gaz d'addition des gaz non polymérisables tels que des gaz rares et/ou de l'azote.

7. Procédé selon les revendications 1 à 6, **caractérisé en ce que** les couches antiadhésives sont, dans le cas de rubans adhésifs simple face, utilisées comme revêtements de dossier du support ou du matériau de séparation mis en oeuvre pour recouvrir le revêtement adhésif.
